# EUROPÄISCHE PATENTSCHRIFT

(11) **EP 2 663 627 B1**
(45) Veröffentlichungstag und Bekanntmachung des Hinweises auf die Patenterteilung: **25.04.2018**
(21) Anmeldenummer: 12700637.7
(22) Anmeldetag: 10.01.2012
(51) Int. Cl.: C11D 3/37, C11D 17/00

(54) **HYDROGELE AUF BASIS VON ESTERN DER POLYISOBUTENBERNSTEINSÄURE**
HYDROGELS BASED ON POLYISOBUTENE SUCCINIC ACID ESTERS
HYDROGELS À BASE D'ESTERS D'ACIDE POLYISOBUTÈNE SUCCINIQUE

(30) Priorität: 11.01.2011 EP 11150613
(43) Veröffentlichungstag der Anmeldung: 20.11.2013
(73) Patentinhaber: BASF SE, 67056 Ludwigshafen am Rhein (DE); Henkel AG & Co. KGaA, 40589 Düsseldorf (DE)
(72) Erfinder: KÖNIG, Hannah Maria, 76297 Stutensee (DE); EBERT, Sophia, 68165 Mannheim (DE); ETTL, Roland, 68804 Altlußheim (DE); BENLAHMAR, Ouidad, 68163 Mannheim (DE); SCHIEDEL, Marc-Steffen, 40789 Monheim (DE); GIESEN, Brigitte, 40265 Düsseldorf (DE); PLANTIKOW, Petra, 40627 Düsseldorf (DE)
(74) Vertreter: Reitstötter Kinzebach
(86) Internationale Anmeldenummer: PCT/EP2012/050281
(87) Internationale Veröffentlichungsnummer: WO 2012/095404

(56) Entgegenhaltungen:
- EP-A1- 1 318 191
- WO-A1-02/02674
- AL-SABAGH A M ET AL: "Water-based non-ionic polymeric surfactants as oil spill dispersants", JOURNAL OF CHEMICAL TECHNOLOGY AND BIOTECHNOLOGY, BLACKWELL SCIENTIFIC PUBLICATIONS. OXFORD, GB, Bd. 74, 22. Mai 1999 (1999-05-22), Seiten 1075-1081, XP002163236, ISSN: 0268-2575, DOI: DOI:10.1002/(SICI)1097-4660(199911)74:11<1 075::AID-JCTB125>3.3.CO;2-V

## Beschreibung

Die vorliegende Erfindung betrifft die Verwendung von Estern der Polyisobutenbernsteinsäure zur Herstellung von Hydrogelen sowie die Verwendung derartiger Hydrogele für Reinigungs- und Pflegemittel für den Haushalt (sogenannte Homecare-Produkte), für Kosmetika sowie für medizinische Produkte.

Hydrogele, d. h. Wasser enthaltende Gele auf der Basis vernetzter, in Wasser quellbarer aber gleichzeitig wasserunlöslicher Polymere, sind für verschiedenste Anwendungen von Interesse. Je nach Art des Polymers werden sie als Biomaterialien im pharmazeutischen oder medizinischen Bereich, beispielsweise für Kontaktlinsen, Wundverschlussmaterialien, Weichimplantate, zur Beschichtung von Oberflächen, beispielsweise von biomedizinische Gegenständen wie Implantaten oder Kontaktlinsen, für die Herstellung von Biosensoren, eingesetzt (siehe Römpp Chemie-Lexikon, 10. Auflage, Georg Thieme Verlag 1997, S. 1835 und dort zitierte Literatur). Gelegentlich werden mit Parfüm oder Tensiden beladene Hydrogele in Duftspendern oder als Reinigungsmittel eingesetzt. Trotz einer Vielzahl bekannter synthetischer und natürlicher polymerer Hydrogelbildner wie Poly(meth)acrylsäuren, Polyvinylalkohlen, Polyvinylpyrrolidonen, Polyalkylenethern, Pektine, Alginate und dergleichen, besteht ein ständiger Bedarf an neuen Gelbildnern.

Aus der EP 1318191 sind wasserhaltige Pasten zur Duftstoffabgabe für den Sanitärbereich bekannt, die neben Wasser und Parfümstoffen ein Blockcopolymer enthalten, welches Oligo- oder Polyethylenoxyd, Oligo- oder Polypropylenoxyd, oder Oligo- oder Polybutylenoxid-Gruppen aufweist. Konkret werden Polyoxyethylen-Polyoxypropylendi- und -triblockcopolymere genannt. Derartige Pasten haften gut auf keramischen Oberflächen und werden unter Einwirkung von Wasser nicht als ganzes abgespült, sondern lösen sich erst nach oder bei häufig wiederholter Einwirkung von Wasser langsam und vollständig auf. Als nachteilig erweist sich, dass derartige Pasten bei seltenerer Einwirkung von Wasser bzw. bei längeren Abständen zwischen wiederholten Einwirkungen von Wasser zum Austrocknen neigen und sich danach nicht mehr vollständig entfernen lassen. Auch sehen diese ausgetrockneten Pasten unschön aus. Ein weiterer Nachteil dieser Pasten ist ihre geringe Formstabilität, wodurch sie an der Keramikwandung herunterlaufen und unschöne "Nasen" bilden.

Der vorliegenden Erfindung liegt die Aufgabe zugrunde, neue Gelbildner für Hydrogele bereitzustellen. Diese Gelbildner sollten Hydrogele bilden, die zumindest über einen längeren Zeitraum formstabil sind, und zudem keine oder keine signifikanten tensidischen Eigenschaften aufweisen. Außerdem ist eine Biokompatibilität wünschenswert.

WO 02/02674 beschreibt Blockcopolymere, insbesondere Triblock- und höhere Multiblockcopolymere, die durch Umsetzung von Silan-terminiertem Polyisobuten mit allylterminierten Polyalkylenglykol-Ethern erhältlich sind. Die Blockcopolymere sind mit Wasser quellbar. Ihre Herstellung ist vergleichsweise aufwändig. Die Eigenschaften der daraus hergestellten Hydrogele, insbesondere deren mechanische Eigenschaften, sind nicht zufriedenstellend.

Die DE 10125158 beschreibt unter anderem Ester der Polyisobutenbernsteinsäure mit einem unter Poly-C₂-C₄-alkylenglykolen ausgewählten Alkohol und deren Verwendung als Emulgator für Wasser-in-ÖI Emulsionen.

Die WO 2007/014915 beschreibt wässrige Polymerdispersionen von Polyolefinen unter Verwendung von mit hydrophilen Gruppen funktionalisierten Polyisobutenen, wie beispielsweise Ester der Polyisobutenbernsteinsäure mit einem unter Poly-C₂-C₄-alkylenglykolen ausgewählten Alkohol, als Emulgatoren.

Die Verwendung derartiger Ester zur Herstellung von Hydrogelen wurde bislang nicht beschrieben.

Es wurde überraschenderweise gefunden, dass Ester der Polyisobutenbernsteinsäure mit einem unter Poly-C₂-C₄-alkylenglykolen und Poly-C₂-C₄-alkylenglykolmono-C₁-C₂₂-alkylethern ausgewählten Alkohol mit Wasser stabile Hydrogele bilden, d. h. als Gelbildner wirken.

Die Erfindung betrifft somit die Verwendung von Estern der Polyisobutenbernsteinsäure mit einem unter Poly-C₂-C₄-alkylenglykolen und Poly-C₂-C₄-alkylenglykolmono-C₁-C₂₂-alkylethern ausgewählten Alkohol zur Herstellung von Hydrogelen bzw. als Gelbildner für Hydrogele, insbesondere in Hydrogelen, die in Reinigungs- und Pflegemitteln für den Haushalt (Homecare-Produkte), in Kosmetika sowie für medizinische Produkte verwendet werden können.

Die Erfindung betrifft auch Hydrogele, insbesondere Hydrogele für Reinigungs- und Pflegemittel für den Haushalt, für Kosmetika sowie für medizinische Produkte, wobei die Hydrogele neben Wasser wenigstens einen Ester der Polyisobutenbernsteinsäure mit einem unter Poly-C₂-C₄-alkylenglykolen und Poly-C₂-C₄-alkylenglykolmono-C₁-C₂₂-alkylethern ausgewählten Alkohol enthalten.

Die Erfindung betrifft auch die Verwendung derartiger Ester zur Herstellung von Hydrogelen sowie ein Verfahren zur Herstellung der Hydrogele, bei dem man wenigstens eines Esters der Polyisobutenbernsteinsäure mit einem unter Poly-C₂-C₄-alkylenglykolen und Poly-C₂-C₄-alkylenglykolmono-C₁-C₂₂-alkylethern ausgewählten Alkohol in eine wässrige Flüssigkeit einarbeitet, bzw. mit der wässrigen Flüssigkeit vermischt.

Die erfindungsgemäßen Hydrogele sind stabil, d. h. sie sind über einen großen Temperaturbereich von beispielsweise 0 bis 90 °C, insbesondere 0 bis 70 °C formstabil und neigen auch bei mechanischer Belastung nicht zur Entmischung. Die darin enthaltenen Gelbildner, d. h. die hier beschriebenen Ester der Polyisobutenbernsteinsäure, zeigen zudem keine tensidischen Eigenschaften, d. h. bei einer Konzentration von 1 g/l senken sie die Oberflächenspannung des Wassers nicht unter 45 mN/m, bestimmt mit der Ring-Methode nach DIN 53914: 1980-03 bei 25 °C. Aufgrund der verwendeten Gelbildner sind die Hydrogele zudem biokompatibel, d. h. sie haben keine oder keine nennenswert nachteilige Wirkung auf Lebewesen oder Lebendmaterial wie Zellmaterial oder Gewebe.

Die erfindungsgemäßen Hydrogele weisen auf polaren Oberflächen, insbesondere anorganischen Oberflächen wie Glas oder Keramik, eine gute Haftung auf und werden bei Einwirkung von Wasser nicht sofort abgespült, sondern lösen sich erst nach längerer und häufig wiederholter Einwirkung von Wasser rückstandsfrei auf. Sie können zudem mit Duftstoffen oder sonstigen Substanzen, die die Reinigung oder Desinfektion von Sanitärkeramiken fördern, ohne Nachteile formuliert werden. Ferner neigen diese Hydrogele nur in geringem Maße zum Austrocknen. Zudem sind die Hydrogele formstabil und eignen sich daher zur Herstellung von Formteilen, z. B. in Duftspendern.

Die erfindungsgemäßen Hydrogele lassen sich in einfacher Weise mit Duftstoffen oder sonstigen Zusätzen für Reinigungsmittel, wie beispielsweise Tensiden, Farbstoffen, Konservierungsstoffen, Desinfektionsstoffen, Komplexbildnern, Verdickern, Feuchthaltemitteln, Sprengmitteln, Schaumstabilisatoren oder Kalk oder Urinstein lösenden Substanzen, formulieren und eignen sich in besonderer Weise für den Einsatz im Sanitärbereich. Sie haften gut auf keramischen Oberflächen und werden unter Einwirkung von Wasser nicht als Ganzes abgespült, sondern lösen sich erst nach häufig wiederholter Einwirkung von Wasser langsam und vollständig auf. Als vorteilhaft erweist sich insbesondere, dass derartige Pasten bei seltener Einwirkung von Wasser bzw. bei längeren Abständen zwischen der wiederholten Einwirkungen des Wassers nicht oder nur in geringem Maße zum Austrocknen neigen und sich auch bei seltenerer Einwirkung von Wasser vollständig durch wiederholtes Abspülen mit Wasser entfernen lassen.

Unter einem Hydrogelbildner versteht man ein Polymer, das bei Einwirkung von Wasser und der damit verbundenen Quellung zumindest in einem bestimmten Temperaturbereich, z. B. im Bereich von 5 bis 40°C, mit Wasser stabile Hydrogele bildet. Unter einem stabilen Hydrogel versteht man ein Hydrogel, das sich bei mechanischer Belastung und/oder längerer Lagerung, zumindest in einem bestimmten Temperaturbereich, z. B. im Bereich von 5 bis 40°C, nicht in signifikanter Weise entmischt, d. h. bei dem unter diesen Bedingungen keine signifikante Abscheidung eines wässrigen Serums auftritt.

Ohne an eine Theorie gebunden zu sein, nimmt man an, dass in den erfindungsgemäßen Hydrogelen der Ester der Polyisobutenbernsteinsäure das Wasser unter Ausbildung eines 3-dimensionalen, polymeren Netzwerks bindet, wobei die Polyalkylengruppen des Esters vermutlich die Bindung des Wassers und die gute Haftung auf den polaren Oberflächen bewirken, wohingegen die unpolaren Polyisobutenylreste aufgrund von hydrophoben Wechselwirkungen und Assoziation zu einer physikalischen, d. h. nicht kovalenten, Vernetzung der Polymerketten und damit zur Ausbildung eines dreidimensionalen, formstabilen Polymernetzwerks führen.

Unter Polyisobutenbernsteinsäure versteht man oligomere oder polymere Makromoleküle mit einem Oligomerrest bzw. Polymerrest, der von Isobuten abgeleitet ist und der an einem seiner Termini 1 oder 2 von Bernsteinsäure abgeleitete Reste, also Reste der Formel BS

-CH(COOH)CH₂COOH (BS)

und dementsprechend 2 oder 4 Carboxylgruppen aufweist, sowie Gemische davon.

Polyisobutenbernsteinsäuren können daher durch die folgende Formeln IIa und II b beschrieben werden:

PIB-CH(COOH)CH₂COOH (IIa)

PIB'-[CH(COOH)CH₂COOH]₂ (IIb)

wobei PIB in Formel IIa für einen einwertigen, von Polyisobuten abgeleiteten Oligomerrest bzw. Polymerrest und PIB' in Formel IIb für einen zweiwertigen, von Polyisobuten abgeleiteten Oligomerrest bzw. Polymerrest stehen.

In den erfindungsgemäß verwendeten Estern der Polyisobutenbernsteinsäure liegt wenigstens eine der Carboxylgruppen in Form des Esters mit einem Poly-C₂-C₄-alkylenglykol oder einem Poly-C₂-C₄-alkylenglykolmono-C₁-C₂₂-alkylether vor. Derartige Ester lassen sich durch die allgemeinen Formeln la und Ib beschreiben: worin PIB und PIB' die zuvor für Formeln IIa und IIb angegebenen Bedeutungen aufweisen, R und R' unabhängig voneinander für Wasserstoff oder Pag stehen und Pag für einen von einem Poly-C₂-C₄-alkylenglykol oder einem Poly-C₂-C₄-alkylenglykol-mono-C₁-C₂₂-alkylether abgeleiteten Rest stehen. In den Formeln la und Ib steht R insbesondere für Wasserstoff.

Unter Poly-C₂-C₄-alkylenglykolen versteht man lineare oder verzweigte Oligomere oder Polymere, die im Wesentlichen aus Wiederholungseinheiten der Formel -A-O- (im Folgenden auch Alkylenoxid-Wiederholungseinheiten) aufgebaut sind, worin A für C₂-C₄-Alkandiyl steht, und die an ihren Termini Hydroxylgruppen aufweisen.

Unter Poly-C₂-C₄-alkylenglykolmono-C₁-C₂₂-alkylethern versteht man lineare oder verzweigte Oligomere oder Polymere, die im Wesentlichen aus Wiederholungseinheiten der Formel -A-O- aufgebaut sind, worin A für C₂-C₄-Alkandiyl steht, die an einem ihrer Enden eine über Sauerstoff gebundene C₁-C₂₂-Alkylgruppe aufweisen und die an dem anderen Terminus bzw. den anderen Termini Hydroxylgruppen aufweisen.

In diesen Poly-C₂-C₄-alkylenglykolen bzw. Poly-C₂-C₄-alkylenglykolmono-C₁-C₂₂-alkylethern können die Wiederholungseinheiten der Formel -A-O- gleich oder verschieden sein. Sofern die Poly-C₂-C₄-alkylenglykole bzw. Poly-C₂-C₄-alkylenglykolmono-C₁-C₂₂-alkylether verschiedene Wiederholungseinheiten der Formel -A-O- aufweisen, können diese statistisch, alternierend oder in mehreren, z. B. 2, 3 oder 4 Blöcken angeordnet sein. In einer bestimmten Ausführungsform der Erfindung weisen die Poly-C₂-C₄-alkylenglykole bzw. Poly-C₂-C₄-alkylenglykolmono-C₁-C₂₂-alkylether unterschiedliche Wiederholungseinheiten der Formel -A-O- auf, die statistisch angeordnet sind.

C₂-C₄-Alkandiyl steht in diesem Zusammenhang für einen gesättigten divalenten Kohlenwasserstoffrest mit 2 bis 4 C-Atomen wie 1,2-Ethandiyl, 1,2-Propandiyl, 1,3-Propandiyl, 1,4-Butandiyl, 1,2-Butandiyl, 1,3-Butandiyl, 2,3-Butandiyl oder 1-Methyl-1,2-propandiyl.

C₁-C₂₂-Alkyl steht in diesem Zusammenhang für einen gesättigten, acyclischen monovalenten Kohlenwasserstoffrest mit 1 bis 22 C-Atomen, insbesondere mit 1 bis 8 C-Atomen oder 1 bis 4 C-Atomen wie Methyl, Ethyl, n-Propyl, Isopropyl, 1-Butyl, 2-Butyl, tert.-Butyl, Isobutyl, n-Pentyl, Isopentyl, n-Hexyl, Isohexyl, n-Heptyl, Isoheptyl, n-Octyl, Isooctyl, 2-Ethylhexyl, n-Nonyl, Isononyl, n-Decyl, 2-Propylheptyl, n-Undecyl, n-Dodecyl, n-Tridecyl, Myristyl, Pentadecyl, Palmityl (= Cetyl), Heptadecyl, Octadecyl, Nonadecyl, Arachinyl oder Behenyl.

Unter von Isobuten abgeleiteten Polymerresten, im Folgenden auch PolyisobutenylReste, versteht man organische Reste, die von linearen oder verzweigten Oligomeren bzw. Polymeren des Isobutens abgeleitet sind und die bis zu 20 Gew.-%, vorzugsweise nicht mehr als 10 Gew.-% von Isobuten verschiedene C₂-C₁₂-Olefine, wie 1-Buten, 2-Buten, 2-Methyl-1-buten, 2-Methylpenten-1, 2-Methylhexen-1, 2-Ethylpenten-1, 2-Ethylhexen-1, 2-propylhepten-1, einpolymerisiert enthalten können. Derartige Reste können im Falle einwertiger Reste PIB beispielsweise durch die folgenden Formeln bzw. im Falle zweiwertiger Reste PIB' beispielsweise durch die folgenden Formeln beschrieben werden worin der Wert p+2 dem Polymerisationsgrad entspricht und die Anzahl an Isobuteneinheiten im Polyisobutenrest angibt und * die Anknüpfung an den Bernsteinsäure(ester)-Rest bedeutet. In diesen Formeln kann ein Teil der Isobuteneinheiten - CH₂C(CH₃)₂-, in der Regel nicht mehr als 20 Gew.-%, vorzugsweise nicht mehr als 10 Gew.-%, durch davon verschiedene, von C₂-C₁₂-Olefinen abgeleitete C₂-C₁₂-Alkan-1,2-diylgruppen ersetzt sein. Der Polymerisationsgrad p+2 liegt typischerweise im Bereich von 5 bis 100, insbesondere im Bereich von 8 bis 80 und speziell im Bereich von 15 bis 65.

Im Hinblick auf die erfindungsgemäße Verwendung in Hydrogelen sind solche Ester der Polyisobutenbernsteinsäure bevorzugt, die, bezogen auf das Gesamtgewicht des Esters, zu wenigstens 50 Gew.-%, insbesondere zu wenigstens 70 Gew.-% aus Estern der Formel la bestehen. Vorzugsweise enthalten die Ester der Polyisobutenbernsteinsäure, bezogen auf das Gesamtgewicht des Esters, weniger als 30 Gew.-%, insbesondere weniger als 20 Gew.-% Ester der Formel Ib.

Die Ester der Polyisobutenbernsteinsäure können herstellungsbedingt nicht modifiziertes Polyisobuten enthalten. Dieses wird hier und im Folgenden, soweit nichts anderes angegeben ist, nicht den Estern zugerechnet. Der Anteil des Polyisobutens kann bis 50 Gew.-%, vorzugsweise jedoch nicht mehr als 40 Gew.-% oder nicht mehr als 30 Gew.-%, bezogen auf die Gesamtmenge an Ester + Polyisobuten ausmachen.

Im Hinblick auf die erfindungsgemäße Verwendung in Hydrogelen sind solche Ester der Polyisobutenbernsteinsäure bevorzugt, deren Polyisobutenrest des Esters ein zahlenmittleres Molekulargewicht im Bereich von 500 bis 5000 Dalton, insbesondere im Bereich von 800 bis 3600 aufweist.

In einer speziellen Ausführungsform der Erfindung weisen Polyisobutenreste der Polyisobutenbernsteinsäureester eine enge Molekulargewichtsverteilung auf. Die Polydispersität beträgt dann vorzugsweise höchstens 1,4, besonders bevorzugt höchstens 1,3, insbesondere höchstens 1,2. Unter Polydispersität versteht man den Quotienten aus gewichtsmittlerem Molekulargewicht M_{w} und zahlenmittlerem Molekulargewicht Mₙ (PDI = M_{w}/Mₙ).

Im Hinblick auf die erfindungsgemäße Verwendung in Hydrogelen sind solche Ester der Polyisobutenbernsteinsäure bevorzugt, die mit einem unter Poly-C₂-C₄-alkylenglykolen und Poly-C₂-C₄-alkylenglykolmono-C₁-C₂₂-alkylether ausgewählten Alkohol oder einem Gemisch dieser Alkohole verestert sind, wobei der bzw. die Alkohole ein zahlenmittleres Molekulargewicht im Bereich von 500 bis 15000 Dalton, insbesondere im Bereich von 800 bis 10000 Dalton und speziell im Bereich von 1200 bis 5000 Dalton aufweist bzw. aufweisen.

Weiterhin hat es sich als vorteilhaft erwiesen, wenn der Alkohol, welcher mit der Polyisobutenbernsteinsäure verestert ist, unverzweigt ist, d. h. unter linearen Poly-C₂-C₄-alkylenglykolen und linearen Poly-C₂-C₄-alkylenglykolmono-C₁-C₂₀-alkylethern ausgewählt ist. Unverzweigte, d. h. lineare Poly-C₂-C₄-alkylenglykole und lineare Poly-C₂-C₄-alkylenglykolmono-C₁-C₂₀-alkylether können durch die folgende Formel (III) beschrieben werden:

Hierin steht A für C₂-C₄-Alkandiyl wie zuvor definiert, das gleich oder verschieden sein kann und das vorzugsweise ausgewählt ist unter 1,2-Ethandiyl und 1,2-Propandiyl. R' steht für Wasserstoff oder C₁-C₂₂-Alkyl, insbesondere für Wasserstoff oder C₁-C₁₀-Alkyl und speziell für Wasserstoff oder C₁-C₄-Alkyl, z. B. für Methyl. Die Variable n gibt die mittlere Anzahl an Wiederholungseinheiten [A-O] an (Zahlenmittel) und liegt typischerweise im Bereich von 10 bis 350, insbesondere im Bereich von 15 bis 200.

Dementsprechend steht der Rest Pag in den Formeln la und Ib vorzugsweise für einen Rest der Formel worin A, R und n die zuvor angegebenen Bedeutungen aufweisen und * die Verknüpfung zum Sauerstoffatom des Polyisbutenbernsteinsäurerestes bedeutet.

In Formel III bzw. in der Formel für Pag können die Wiederholungseinheiten der Formel -A-O- gleich oder verschieden sein. Sofern die Formeln III bzw. in den Formeln für Pag verschiedene Wiederholungseinheiten der Formel -A-O- aufweisen, können diese statistisch oder in mehreren, z. B. 2, 3 oder 4 Blöcken angeordnet sein. In einer bestimmten Ausführungsform der Erfindung weisen die Formeln III bzw. in den Formeln für Pag unterschiedliche Wiederholungseinheiten der Formel -A-O- auf, die statistisch angeordnet sind.

Weiterhin hat es sich als vorteilhaft erwiesen, wenn der Alkohol, welcher mit der Polyisobutenbernsteinsäure verestert ist, zu wenigstens 50 mol-%, und insbesondere zu wenigstens 70 mol-%, bezogen auf die Gesamtzahl an Alkylenoxid-Wiederholungseinheiten im Alkohol, aus Wiederholungseinheiten der Formel [CH₂CH₂O] aufgebaut ist. Dementsprechend beträgt in den Formeln III und Pag der Anteil an Wiederholungseinheiten der Formel [CH₂CH₂O] wenigstens 50 mol-%, und insbesondere wenigstens 70 mol-%, bezogen auf die Gesamtzahl an Wiederholungseinheiten A-O.

In einer speziellen Ausführungsform der Erfindung sind alle oder nahezu alle Wiederholungseinheiten A-O des Poly-C₂-C₄-alkylenglykols bzw. des Poly-C₂-C₄-alkylenglykolmono-C₁-C₂₀-alkylethers, bzw. alle oder nahezu alle Wiederholungseinheiten A-O in den Formeln III und Pag, Wiederholungseinheiten der Formel [CH₂CH₂O].

In einer weiteren bevorzugten Ausführungsform der Erfindung umfasst der Alkohol, welcher mit der Polyisobutenbernsteinsäure verestert ist, insbesondere der Alkohol der Formel III bzw. der Rest Pag
- 50 mol-% bis 99 mol-%, und insbesondere 70 mol-% bis 98 mol-%, bezogen auf die Gesamtzahl an Alkylenoxid-Wiederholungseinheiten im Alkohol, Wiederholungseinheiten der Formel [CH₂CH₂O], sowie
- 0,1 mol-% bis 50 mol-%, und insbesondere 2 mol-% bis 30 mol-%, bezogen auf die Gesamtzahl an Alkylenoxid-Wiederholungseinheiten im Alkohol, Wiederholungseinheiten der Formel [A'-O], worin A' für C₃-C₄-Alkandiyl steht, und insbesondere Wiederholungseinheiten der Formel [CH₂CH(CH₃)O].

In einer speziellen Ausgestaltung dieser bevorzugten Ausführungsform sind die voneinander verschiedenen Wiederholungseinheiten [CH₂CH₂O] und [A'-O] nicht blockartig sondern statistisch verteilt oder alternierend angeordnet.

Ferner hat es sich als vorteilhaft erwiesen, wenn der Alkoholbestandteil und die dem Ester zugrunde liegende Polyisobutenbernsteinsäure so ausgewählt sind, dass der Ester im Mittel ein Gewichtsverhältnis von Polyisobutenrest zu Alkoholrest im Bereich von 10:1 bis 1:30, vorzugsweise im Bereich von 1,5:1 bis 1:20 und insbesondere im Bereich von 1:1 bis 1:10 aufweist.

Die Herstellung der erfindungsgemäß verwendeten Ester der Polyisobutenbernsteinsäure gelingt in an sich bekannter Weise durch Umsetzung von Polyisobutenbernsteinsäure oder einem esterbildenden Derivat der Polyisobutenbernsteinsäure mit einem Poly-C₂-C₄-alkylenglykol oder Poly-C₂-C₄-alkylenglykolmono-C₁-C₂₂-alkylether oder Gemischen davon unter Veresterungsbedingungen. Verfahren hierzu sind grundsätzlich bekannt, z. B. aus den eingangs zitierten DE 10125158 und WO 2007/014915.

Geeignete esterbildende Derivate der Polyisobutenbernsteinsäure sind die Säurehalogenide und die C₁-C₄-Alkylester der Polyisobutenbernsteinsäure sowie insbesondere Polyisobutenbernsteinsäureanhydrid.

In einer bevorzugten Ausführungsform der Erfindung wird Ester der Polyisobutenbernsteinsäure verwendet, der erhältlich ist durch Umsetzung von Polyisobutenbernsteinsäureanhydrid mit einem unter Poly-C₂-C₄-alkylenglykolen und Poly-C₂-C₄-alkylenglykolmono-C₂-C₂₀-alkylethern ausgewählten Alkohol, insbesondere einem Alkohol der Formel III, oder einem Gemisch dieser Alkohole.

Unter Polyisobutenbernsteinsäureanhydrid versteht man hier und im Folgenden die inneren Anhydride der Polyisobutenbernsteinsäure, d. h. Substanzen, in denen die beiden Carboxylgruppen des Bernsteinsäurerests einen 1-Oxolan-2,5-dion-2-ylrest bilden. Derartige Polyisobutenbernsteinsäureanhydride lassen sich insbesondere durch die folgenden Formeln beschreiben worin PIB und PIB' die zuvor für Formeln Ia, Ib, IIa und IIb angegebenen Bedeutungen aufweisen.

Bevorzugt enthält das zur Herstellung des Esters eingesetzte Polyisobutenbernsteinsäureanhydrid, bezogen auf das Gesamtgewicht des Anhydrids, zu wenigstens 50 Gew.-%, insbesondere zu wenigstens 70 Gew.-% das Anhydrid der Formel IVa. Bevorzugt enthält das zur Herstellung des Esters eingesetzte Polyisobutenbernsteinsäureanhydrid, bezogen auf das Gesamtgewicht des Anhydrids, weniger als 30 Gew.- %, insbesondere weniger als 20 Gew.-% Anhydrid der Formel IVb. Das Polyisobutenbernsteinsäureanhydrid kann herstellungsbedingt Polyisobuten enthalten. Der Anteil des Polyisobutens kann bis 50 Gew.-%, vorzugsweise jedoch nicht mehr als 40 Gew.- % oder nicht mehr als 30 Gew.-%, bezogen auf die Gesamtmenge an Polyisobutenbernsteinsäureanhydrid + Polyisobuten ausmachen.

Der relative Anteil an Verbindungen der Formel IVa und IVb in dem zur Herstellung des Esters eingesetzten Polyisobutenbernsteinsäureanhydrid korrespondiert mit der Verseifungszahl des Polyisobutenbernsteinsäureanhydrids, bestimmt in Analogie zu DIN 53401. Für die Eigenschaften des Esters hat es sich als vorteilhaft erwiesen, wenn das Polyisobutenbernsteinsäureanhydrid eine Verseifungszahl VZ im Bereich von 40 bis 140 mg KOH/g und insbesondere im Bereich von 70 bis 100 mg KOH/g, bestimmt nach DIN 53401, aufweist.

Die zur Umsetzung eingesetzten Polyisobutenbernsteinsäureanhydride sind bekannt, z. B. aus der DE 2702604 A1, US 5883196, US 5420207 und EP 629638 sowie den Publikation von M. Tessier et al., Eur. Polym. J, 20, 1984, S. 269-280 und H. Mach et al., Lubrication Science 12-2, 1999, S. 175-185.

Bevorzugt sind Polyisobutenbernsteinsäureanhydride, die durch Umsetzung von olefinisch ungesättigten Polyisobutenen mit Maleinsäureanhydrid erhältlich sind. Besonders bevorzugt sind Produkte, die durch Umsetzung von hochreaktiven Polyisobutenen mit Maleinsäureanhydrid erhalten werden. Unter hochreaktiven Polyisobutenen versteht man Polyisobutene mit wenigstens 50 Mol-%, häufig mit wenigstens 60 Mol-% und insbesondere mit wenigstens 80 Mol-%, bezogen auf die Gesamtanzahl an Polyisobuten-Makromolekülen, terminal angeordneten Doppelbindungen. Bei den terminal angeordneten Doppelbindungen kann es sich sowohl um Vinyldoppelbindungen [-CH=C(CH₃)₂] (β-Olefin) als auch um Vinyliden-Doppelbindungen [-CH-C(=CH₂)-CH₃] (α-Olefin) handeln. Bevorzugte hochreaktive Polyisobutene weisen überwiegend Vinyliden-Doppelbindungen auf. Hochreaktive Polyisobutene sind kommerziell erhältlich, z. B. die Glissopal-Marken der BASF SE, so z. B. Glissopal® 1000 und Glissopal® 1300, Glissopal® 2300.

Die zur Umsetzung eingesetzten Poly-C₂-C₄-alkylenglykole und Poly-C₂-C₄-alkylen-glykolmono-C₂-C₂₀-alkylether sind ebenfalls aus dem Stand der Technik bekannt und kommerziell erhältlich, beispielsweise unter den Handelsbezeichnungen Pluriol® , z. B. die Pluriol® E-Typen wie Pluriol® E 600, Pluriol® E 600 S, Pluriol® E 1000, Pluriol® E 1000 S, Pluriol® E 1500, Pluriol® E 3400, Pluriol® E 6000, Pluriol® E 8000, Pluriol® E 9000, die Pluriol® P-Typen wie Pluriol® E 600, Pluriol® E 900, Pluriol® E 2000, Pluriol® E 4000, die Pluriol® A-Typen wie Pluriol® A 1020 E, Pluriol® A 2000 E, Pluriol® A 3010 E, Pluriol® A 5010 E, Pluriol® A 1020 PE, Pluronic® , z. B. die Pluronic® PE-Typen wie Pluronic® PE 3100, Pluronic® PE 3500, Pluronic® PE 4300, Pluronic® PE 6100, Pluronic® PE 6120, Pluronic® PE 6200, Pluronic® PE 6400, Pluronic® PE 6800, Pluronic® PE 7400, Pluronic® PE 8100, Pluronic® PE 9200, Pluronic® PE 9400, Pluronic® PE 10100, Pluronic® PE 10300, Pluronic® PE 10400 und Pluronic® PE 10500, oder können in Analogie zu Standardverfahren durch basisch katalysierte Homo- oder Copolymerisation von C₂-C₄-Alkylenoxiden wie Ethylenoxid, Propylenoxid, 1,2-Butylenoxid, 2-Methyl-1,2-propylenoxid (= Isobutylenoxid) hergestellt werden.

Die Umsetzung des Polyisobutenbernsteinsäureanhydrids mit dem unter Poly-C₂-C₄-alkylenglykolen und Poly-C₂-C₄-alkylenglykolmono-C₂-C₂₀-alkylethern ausgewählten Alkohol kann in an sich bekannter Weise in Analogie zu den in DE 10125158 und WO 2007/014915 beschriebenen Vorgehensweisen erfolgen.

Hierzu setzt man in der Regel das Polyisobutenbernsteinsäureanhydrid mit dem unter Poly-C₂-C₄-alkylenglykolen und Poly-C₂-C₄-alkylenglykolmono-C₂-C₂₀-alkylethern ausgewählten Alkohol in einem Molverhältnis von 2:1 bis 1:2, insbesondere 1,5:1 bis 1:1,5 und speziell 1,05:1 bis 1:1,2, jeweils bezogen auf die Anhydridgruppen im Polyisobutenbernsteinsäureanhydrid, um.

Die Umsetzung kann in Lösung oder in Substanz durchgeführt werden. Beispiele für geeignete Lösungsmittel sind aromatische Kohlenwasserstoffe, z. B. Benzol, Toluol, Xylole, Mesitylen, Naphthalin, tert.-Butylbenzol sowie deren Gemische, (cyclo)aliphatische Kohlenwasserstoffe, z. B. Hexan, Heptan, Octan, Isooctan, Cyclohexan, Cycloheptan, Cyclooctan, Tetralin sowie deren Gemische, halogenierte Kohlenwasserstoffe wie Dichlormethan, 1,1-Dichlorethan, 1,2-Dichlorethan, 1,1-Dichlorethen, 1,2-Dichlorethen, Chlorbenzol, Dichlorbenzol, Chlortoluol und deren Gemische, sowie Gemische der vorgenannten aromatischen und (cyclo)aliphatischen Kohlenwasserstoffe und Gemische der vorgenannten Kohlenwasserstoffe mit halogenierten Kohlenwasserstoffe.

Die Umsetzung kann in Gegenwart eines Katalysators oder in Abwesenheit von Katalysatoren erfolgen. In der Regel erfolgt die Umsetzung bei Temperaturen im Bereich von 60 bis 250 °C, häufig im Bereich von 80 bis 200 °C und insbesondere im Bereich von 100 bis 180 °C. Geeignete Katalysatoren sind insbesondere basische Verbindungen wie Alkalimetall- und Erdalkalimetalloxide, -hydroxide, -carbonate und hydrogencarbonate sowie tertiäre organische Amine, z. B. Trialkylamine wie Triethylamin, Tripropylamin, Methyldiisopropylamin, Tributylamin, Dimethyl-tert.-butylamin, sowie cyclische Alkylamine wie N-Methylmorpholin, N-Methylpiperidin, N-Methylpyrrolidin, sowie Triethylendiamin. Falls erforderlich, wird der Katalysator in Mengen von 0,1 bis 20 mol-%, bezogen auf die Anhydridgruppen im Polyisobutenbernsteinsäureanhydrid eingesetzt.

Wie bereits einleitend erwähnt, bilden die Ester der Polyisobutenbernsteinsäure mit einem unter Poly-C₂-C₄-alkylenglykolen und Poly-C₂-C₄-alkylenglykolmono-C₁-C₂₂-alkylethern ausgewählten Alkohol mit Wasser stabile Hydrogele, d. h. sie können als Gelbildner verwendet werden.

Dementsprechend betrifft die vorliegende Erfindung auch Hydrogele, die neben Wasser (im Folgenden auch Komponente B) wenigstens einen Ester der Polyisobutenbernsteinsäure mit einem unter Poly-C₂-C₄-alkylenglykolen und Poly-C₂-C₄-alkylen-glykolmono-C₁-C₂₂-alkylethern ausgewählten Alkohol wie zuvor beschrieben in einer zur Ausbildung eines Hydrogels ausreichenden Menge enthalten.

Die zur Ausbildung des Hydrogels benötige Menge an Komponente A hängt naturgemäß von den weiteren Bestandteilen des Hydrogels und von der genauen Konstitution der Komponente A ab und kann vom Fachmann durch Routineexperimente in einfacher Weise ermittelt werden. Unabhängig von den weiteren Zusätzen wird ein stabiles Hydrogel erhalten, wenn das Gewichtsverhältnis von Komponente A zu Komponente B, d. h. Wasser, im Bereich von 4:1 bis 1:6, häufig im Bereich von 3:1 bis 1:4 und insbesondere im Bereich von 2:1 bis 1:3 liegt.

In den erfindungsgemäßen Hydrogelen macht die Komponente A in der Regel 15 bis 80 Gew.-%, häufig 20 bis 75 Gew.-%, und insbesondere 25 bis 65 Gew.-%, bezogen auf das Gesamtgewicht des Hydrogels, aus.

In den erfindungsgemäßen Hydrogelen beträgt die Gesamtmenge an Komponenten A und B in der Regel wenigstens 70 Gew.-% und insbesondere wenigstens 80 Gew.-% des Hydrogels.

Typischerweise enthält das erfindungsgemäße Hydrogel
a. 15 bis 80 Gew.-%, häufig 20 bis 75 Gew.-%, und insbesondere 25 bis 65 Gew.- %, bezogen auf das Gesamtgewicht des Hydrogels, der Komponente A und
b. 20 bis 85 Gew.-%, häufig 25 bis 80 Gew.-%, und insbesondere 35 bis 75 Gew.-%, bezogen auf das Gesamtgewicht des Hydrogels, Wasser als Komponente B.

Neben den vorgenannten Komponenten kann das erfindungsgemäße Hydrogel einen oder mehrere weitere, von den Komponenten A und B verschiedene Bestandteile enthalten, die sich nach dem gewünschten Anwendungszweck richten. Diese Bestandteile werden im Folgenden auch als Komponente C bezeichnet.

Beispiele für Komponente C sind Duftstoffe sowie übliche, in Reinigungsmitteln enthaltene Zusätze, wie beispielsweise Tenside, Farbstoffe, Konservierungsstoffe, Desinfektionsstoffe, Komplexbildner, Verdicker, Feuchthaltemittel, Sprengmittel, Schaumstabilisatoren und Kalk oder Urinstein lösende Substanzen und Gemische der vorgenannten Substanzen.

Dementsprechend betrifft eine Ausführungsform der Erfindung ein Hydrogel, welches neben der Komponente A und Wasser (Komponente B) wenigstens einen weiteren Bestandteil als Komponente C enthält, der vorzugsweise unter Duftstoffen, Tensiden, Farbstoffen, Konservierungsstoffen, Desinfektionsstoffen, Komplexbildnern, Verdickern, Feuchthaltemitteln, Sprengmitteln, Schaumstabilisatoren und Kalk oder Urinstein lösenden Substanzen und deren Gemischen ausgewählt ist.

Der Anteil an Komponente C wird in der Regel 30 Gew.-%, häufig 25 Gew.-% und insbesondere 20 Gew.-%, bezogen auf das Gesamtgewicht des Hydrogels nicht überschreiten und liegt, sofern erwünscht, typischerweise im Bereich von 0,1 bis 30 Gew.- % und insbesondere im Bereich von 1 bis 20 Gew.-%.

Die Art der Komponente C richtet sich in an sich bekannter Weise nach dem gewünschten Anwendungszweck.

Dementsprechend betrifft eine Ausführungsform der Erfindung ein Hydrogel, enthaltend:
a. 15 bis 79,9 Gew.-%, insbesondere 20 bis 74,5 Gew.-%, und speziell 25 bis 64 Gew.-%, bezogen auf das Gesamtgewicht des Hydrogels, der Komponente A,
b. 20 bis 84,9 Gew.-%, insbesondere 25 bis 79,5 Gew.-%, und speziell 35 bis 74 Gew.-%, bezogen auf das Gesamtgewicht des Hydrogels, Wasser als Komponente B,
c. 0,1 bis 30 Gew.-%, insbesondere 0,5 bis 25 Gew.-%, und speziell 1 bis 20 Gew.-%, bezogen auf das Gesamtgewicht des Hydrogels, wenigstens einen weiteren, von den Komponenten A und B verschiedenen Bestandteil, der im Folgenden auch als Komponente C bezeichnet wird,
wobei die Gesamtmenge der Komponenten A, B und C 100 Gew.-% ergibt.

In einer bevorzugten Ausführungsform der Erfindung enthält das Hydrogel wenigstens einen Duftstoff. Geeignete Duftstoffe, die in den erfindungsgemäßen Hydrogelen enthalten sein können, umfassen synthetische Duftstoffe, halbsynthetische Duftstoffgemische und natürliche Duftstofföle. Beispiele für synthetische Duftstoffe sind die synthetischen Produkte vom Typ der Ester, Ether, Aldehyde, Ketone, Alkohole und Kohlenwasserstoffe. Zu den natürlichen Duftstoffen zählen insbesondere solche Parfümöle, die aus pflanzlichen Quellen zugänglich sind. Bevorzugt werden Mischungen verschiedener Duftstoffe verwendet, die gemeinsam eine ansprechende Duftnote erzeugen.

In einer bevorzugten Ausführungsform der Erfindung umfasst das erfindungsgemäße Hydrogel wenigstens ein Tensid. Geeignete Tenside sind typischerweise unter anionischen, nichtionischen, amphoteren und kationischen Tensiden sowie deren Gemischen ausgewählt. Sofern erwünscht, enthalten die erfindungsgemäßen Hydrogele Tenside vorzugsweise in Mengen von 0,01 bis 30 Gew.-%, bezogen auf das Gesamtgewicht des Hydrogels.

Die erfindungsgemäßen Hydrogele können weiterhin einen oder mehrere antimikrobielle Wirkstoffe enthalten, die in der Regel auch als Konservierungsmittel wirken können.

Die erfindungsgemäßen Hydrogele können weiterhin Kalk oder Urinstein lösende Substanzen enthalten. Hierzu zählen insbesondere wasserlösliche Builder und deren Mischungen mit Säuren.

Die erfindungsgemäßen Hydrogele können auch ein oder mehrere konventionelle Verdickungsmittel enthalten. Hierfür kommen grundsätzlich alle im Stand der Technik in Wasch- und Reinigungsmitteln eingesetzten Viskositätsregulatoren in Betracht. In einer bevorzugten Ausführungsform der Erfindung enthält das Hydrogel kein konventionelles Verdickungsmittel.

Die erfindungsgemäßen Hydrogele sind auch bei größeren Schubspannungen weitgehend formstabil, d. h. ihre Deformierbarkeit beträgt bei 30 °C und einer Schubspannung von 10² Pa typischerweise weniger als 5 % und insbesondere weniger als 1 %, bestimmt bei 30 °C mit einem schubspannungskontrollierten Rotationsviskosimeter mit Kegel-Platte-Geometrie und einem Schubspannungsbereich von 10² bis 10⁴ Pa. Die Fließgrenze als Grenze des elastischen Deformationsbereichs liegt bei 30 °C in der Regel bei einer Schubspannung von wenigstens 10³ Pa, z. B. im Bereich von 10³ bis 10⁶ Pa.

Die erfindungsgemäßen Hydrogele weisen typischerweise eine Viskosität im Bereich von 10⁵ bis 10¹⁰ Pa·s, häufig im Bereich von 10⁵ bis 10⁸ Pa·s auf, bestimmt bei 30 °C mit einem schubspannungskontrollierten Rotationsviskosimeter mit Kegel-Platte-Geometrie im Schubspannungsbereich von 102 bis 10⁴ Pa.

Die erfindungsgemäßen Hydrogele weisen auf polaren Oberflächen, insbesondere anorganischen Oberflächen wie Glas oder Keramik, eine gute Haftung auf und werden bei Einwirkung von Wasser nicht sofort abgespült, sondern lösen sich erst nach längerer und häufig wiederholter Einwirkung von Wasser rückstandsfrei auf. Sie können zudem mit Duftstoffen oder sonstigen Substanzen, die die Reinigung oder Desinfektion von Sanitärkeramiken fördern, ohne Nachteile formuliert werden. Die Erfindung betrifft daher auch die Verwendung eines Hydrogels wie hier beschrieben für Homecare-Produkte, insbesondere zur Herstellung von Duftstoff abgebenden Zusammensetzungen, z. B. Duftstoff abgebenden Pasten oder zur Herstellung von Reinigungs- und Pflegezusammensetzungen für den Sanitärbereich, speziell für Pasten zur Applikation in WCs und Bidets, wie in WO 99/66021, WO 02/26925 oder EP 1318191 beschrieben.

Die erfindungsgemäßen Hydrogele können in einfacher Weise hergestellt werden, indem man wenigstens einen Ester der Polyisobutenbernsteinsäure mit einem unter Poly-C₂-C₄-alkylenglykolen und Poly-C₂-C₄-alkylenglykolmono-C₂-C₂₀-alkylethern ausgewählten Alkohol, wie hier beschrieben, gegebenenfalls mit einem Teil oder allen Bestandteilen der Komponente C in eine wässrige Flüssigkeit einarbeitet, die, falls erwünscht, neben Wasser einen Teil oder die Gesamtmenge der Bestandteile der Komponente C bereits enthalten kann.

Das Einarbeiten kann durch einfaches Vermischen von Wasser oder einer wässrigen Flüssigkeit, die neben Wasser einen Teil oder die Gesamtmenge der Bestandteile der gegebenenfalls gewünschten Komponente C enthält, erfolgen. Man kann aber auch eine Lösung der Komponente A, die gegebenenfalls einen Teil oder alle Bestandteile der gegebenenfalls gewünschten Komponente C enthält, in Wasser oder eine wässrige Flüssigkeit einarbeiten und anschließend das Lösungsmittel entfernen.

Das Einarbeiten der Komponente A und gegebenenfalls weiterer Bestandteile in Wasser oder die wässrige Flüssigkeit wird in der Regel bei Temperaturen im Bereich von 10 bis 100 °C erfolgen. Die Anwendung von Mischvorrichtungen kann von Vorteil sein, ist aber in der Regel nicht erforderlich.

Die folgenden Abbildungen und Beispiele dienen der näheren Erläuterung der Erfindung.
Abbildung 1: Viskosität des Polyisobutenbernsteinsäureesters aus Herstellungsbeispiel 11 in Abhängigkeit von der Scherrate bei 70 °C (grau) und 90 °C (schwarz). Messinstrument: Stempel-Kapillarviskosimeter.
Abbildung 2: Temperatur-Sweep der Polyisobutenbernsteinsäureester aus den Herstellungsbeispielen 11 (grau) und 12 (schwarz) bei Temperaturen von 60 bis 90 °C mit f= 1 Hz und def. = 0,1 %, Messinstrument: schubspannungsgesteuertes Rotationsrheometer.
Abbildung 3: Viskositäten des Polyisobutenbernsteinsäureesters aus Herstellungsbeispiel 11 in Abhängigkeit von der Schubspannung, Messinstrument: schubspannungskontrolliertes Rotationsviskosimeter.
Abbildung 4: Viskositäten des Hydrogels aus Beispiel 21 in Abhängigkeit von der Schubspannung; Messinstrument: schubspannungskontrolliertes Rotationsviskosimeter.
Abbildung 5: Deformation des Polyisobutenbernsteinsäureesters aus Herstellungsbeispiel 11 in Abhängigkeit von der Schubspannung, Messinstrument: schubspannungskontrolliertes Rotationsviskosimeter.
Abbildung 6: Deformation des Hydrogels aus Beispiel 21 in Abhängigkeit von der Schubspannung, Messinstrument: schubspannungskontrolliertes Rotationsviskosimeter.

### I Abkürzungen:

EO: Ethylenoxid
PO: Propylenoxid
PIBSA: Polyisobutenbernsteinsäureanhydrid
Mₙ: Zahlenmittleres Molekulargewicht
M_{w}: Gewichtsmittleres Molekulargewicht
VZ: Verseifungszahl
SZ: Säurezahl
OHZ: OH-Zahl
OFS: Oberflächenspannung

### II Analytik:

Die Bestimmung der Verseifungszahl VZ erfolgte in Analogie zu DIN 53401:1998-06

Die Säurezahl SZ wurde durch Titration des Polyisobutenbernsteinsäureesters in einem Gemisch aus Toluol und Ethanol bestimmt. Die SZ gibt die Anzahl der mg Kaliumhydroxid an, die zur Neutralisation von 1 g der Probe verbraucht wurde.

Die Bestimmung der OH-Zahl erfolgte in Analogie zu DIN 53401:1971-12

Die Viskosität der Polyisobutenbernsteinsäureester wurde mittels eines schubspannungsgesteuerten Rotationsrheometers (MCR300, Platte/Platte-Geometrie, Ø 25 mm, h = 1 mm) bei Temperaturen von 60 bis 90 °C sowie mittels eines Stempel-Kapillarviskosimeters (Rosand, KVM Geometrie, Kreiskapillare: L/R = 294,70, L = 150,00 mm, R = 0,509 mm) bei Temperaturen von 70 und 90 °C untersucht.

Die Deformierbarkeit und die Fließgrenze des Polyisobutenbernsteinsäureesters und des daraus hergestellten resultierenden Hydrogels wurden mittels eines schubspannungskontrollierten Rotationsviskosimeters (Physika MCR, Platte-Platte-Geometrie, obere Platte d = 25 mm, Abstand: 2 mm) bei einer Temperatur von 30 °C bestimmt.

Die Messung der Oberflächenspannung OFS erfolgte nach der Ring-Methode in Analogie zu DIN 53914: 1980-03. Die OFS ist definiert als die Kraft in der Oberfläche pro Längeneinheit und hat die Dimension mN/m (10⁻³ Newton/Meter).

Die maximale Wasseraufnahmefähigkeit von Probe 11 wurde sowohl mit entionisiertem Wasser (VE-Wasser) als auch mit nicht-entionisiertem Wasser (Jayco-Lösung) sowohl bei Raumtemperatur als auch bei 4 °C geprüft.

Dazu wurden ca. 3 g Probe in eine Petrischale gegeben und bei 80 °C in einem Wärmeofen geschmolzen. Nachdem die Probe wieder auf Raumtemperatur abgekühlt war, wurde entweder VE-Wasser oder Jayco-Lösung zugegeben, wobei ein Verhältnis von Probe zu Wasser von 1:9 eingestellt wurde. Anschließend wurde das Quellverhalten der Probe 11 gravimetrisch bestimmt.

Die Jayco-Lösung enthielt die folgenden Salzkonzentrationen: 2 g/l Kaliumchlorid, 2 g/l Natriumsulfat, 0,85 g/l Ammonium-di-hydrogen-phosphat, 0,15 g/l Di-Ammonium-hydrogenphosphat, 0,5 g/l Magnesiumchlorid-hexahydrat, 0,25 g/l Calciumchlorid-dihydrat.

### III Einsatzstoffe:

Polyisobutenbernsteinsäureanhydrid 1: PIBSA mit einer Verseifungszahl VZ von 87,5 mg KOH/g, hergestellt durch Umsetzung von Polyisobuten (Mₙ = 1000 g/mol) mit Maleinsäureanhydrid (PIBSA 1000)
Polyisobutenbernsteinsäureanhydrid 2: PIBSA mit einer Verseifungszahl VZ von 44 mg KOH/g, hergestellt durch Umsetzung von Polyisobuten (Mₙ = 2300 g/mol) mit Maleinsäureanhydrid (PIBSA 2300)
Polyisobutenbernsteinsäureanhydrid 3: PIBSA mit einer Verseifungszahl VZ von 84 mg KOH/g, hergestellt durch Umsetzung von Polyisobuten (Mₙ = 1000 g/mol) mit Maleinsäureanhydrid
Polyisobutenbernsteinsäureanhydrid 4: PIBSA mit einer Verseifungszahl VZ von 105 mg KOH/g, hergestellt durch Umsetzung von Polyisobuten (Mₙ = 1000 g/mol) mit Maleinsäureanhydrid
Polyisobutenbernsteinsäureanhydrid 5: PIBSA mit einer Verseifungszahl VZ von 145 mg KOH/g, hergestellt durch Umsetzung von Polyisobuten (Mₙ = 550 g/mol) mit Maleinsäureanhydrid (PIBSA 550)
Polyether 1: Statistischer Poly(ethylenglykol-co-propylenglykol)monomethylether (EO/PO-Verhältnis 10, Mₙ = 2587 g/mol; VZ = 21,6 mg KOH/g)
   Herstellung des Polyethers 1: 69,7 g Diethylenglykolmonomethylether und 3,1 g einer wässrigen, 50 gew.-%igen Kaliumhydroxid-Lösung wurden in einem Autoklaven vorgelegt. Man erwärmte auf 80 °C und legte 2 h ein Vakuum von 10 mbar an, um das Wasser zu entfernen. Anschließend inertisierte man mit Stickstoff und erwärmte die Reaktionsmischung auf 130 °C. Bei dieser Temperatur presste man innerhalb 5 h ein Gemisch aus 1277,8 g Ethylenoxid (EO) und 168,4 g Propylenoxid (PO) auf und rührte 2 h bei 130 °C nach. Anschließend entfernte man die flüchtigen Bestandteile der Reaktionsmischung im Vakuum, wobei man 1570 g eines weißen Feststoffs erhielt, der im Wesentlichen aus KOH und dem statistischen EO/PO-Copolymer bestand.
Polyether 2: Statistischer Poly(ethylenglykol-co-propylenglykol)monomethylether (EO/PO-Verhältnis 20:3; Mₙ = 1175 g/mol) hergestellt in Analogie zur Herstellung des Polyethers 1.
Polyether 3: Statistischer Poly(ethylenglykol-co-propylenglykol)monomethylether (EO/PO-Verhältnis 50:3; Mₙ = 2497 g/mol; VZ = 22,7 mg KOH/g), hergestellt in Analogie zur Herstellung des Polyethers 1.
Polyether 4: Statistischer Poly(ethylenglykol-co-propylenglykol)monomethylether (EO/PO-Verhältnis 75:7,5; Mₙ = 3860 g/mol; VZ = 16,8 mg KOH/g), hergestellt in Analogie zur Herstellung des Polyethers 1.
Polyether 5: Statistischer Poly(ethylenglykol-co-propylenglykol)monomethylether (EO/PO-Verhältnis 10; Mₙ = 5106 g/mol; VZ = 13,2 mg KOH/g), hergestellt in Analogie zur Herstellung des Polyethers 1.
Polyether 6: Statistischer Poly(ethylenglykol-co-propylenglykol)monomethylether (EO/PO-Verhältnis 52:3; Mₙ = 2623 g/mol; VZ = 23,9 mg KOH/g), hergestellt in Analogie zur Herstellung des Polyethers 1.
Polyether 7: Polyethylengykol, Mₙ = 1500 g/mol
Polyether 8: Polyethylenglykol, Mₙ = 6000 g/mol
Polyether 9: Polyethylenglykolmonomethylether, Mₙ = 2000 g/mol
Polyether 10: Polyethylenglykolmonomethylether, Mₙ = 3010 g/mol
Polyether 11: Polyethylenglykolmonomethylether, Mₙ = 5010 g/mol
Polyether 12: Polyethylenglykolmonomethylether, Mₙ = 1020 g/mol
Polyether 13: Poly(ethylenglykol-co-propylenglykol)monomethylether, Mₙ = 1020 g/mol, Molverhältnis EO/PO 1:1
Polyether 14: Polyethylenglykol, Mₙ = 600 g/mol
Polyether 15: Polyethylenglykol, Mₙ = 1000 g/mol
Tensid: nichtionisches Tensid

### IV Herstellungsbeispiele

Herstellungsbeispiel 1: Polyisobutenbernsteinsäureester Polyisobutenbernsteinsäureanyhdrid 2 (0,0506 mol; 129 g) wurde mit dem Polyether 7 (0,0506 mol; 75,9 g) bei einer Temperatur von 140 °C in Substanz umgesetzt. Die Reaktionszeit betrug 3 Stunden. Die Säurezahl des erhaltenen Copolymers betrug 12,6 mg KOH/g.
Herstellungsbeispiele 2 bis 16:
   In zu Herstellungsbeispiel 1 analoger Weise wurden die Polyisobutenbernsteinsäureester der Herstellungsbeispiele 2 bis 16 hergestellt. Die Einsatzstoffe, relativen Einsatzmengen und die Eigenschaften sind in der folgenden Tabelle 1 zusammengstellt.

**Tabelle 1:**

| Herstellungsbeispiel Nr. | PIBSA Nr. | Polyether Nr. | PIBSA:Polyether [mol:mol] | SZ [mgKOH/g] | OFS [mN/m] |
|---|---|---|---|---|---|
| 1 | 2 | 7 | 1:1 | 12,6 | |
| 2 | 1 | 8 | 1:1 | 7,9 | |
| 3 | 1 | 9 | 1:1 | 17,8 | 50,2 |
| 4 | 1 | 10 | 1:1 | 12,5 | 54,6 |
| 5 | 1 | 11 | 1:1 | 3,6 | |
| 6 | 1 | 12 | 1:1 | 8,8 | |
| 7 | 1 | 13 | 1:1 | | |
| 8 | 1 | 14 | 1:1 | | |
| 9 | 1 | 2 | 1:1 | | |
| 10 | 1 | 15 | 1:1 | | |
| 11 | 1 | 1 | 1:1 | 13,5 | 49,3 |
| 12 | 1 | 5 | 1:1 | | |
| 13 | 1 | 1 | 1:0,9 | 12,8 | |
| 14¹) | 1 | 1 | 1:0,9 | 16,9 | |
| 15 | 1 | 4 | 1:0,9 | | 46,9 |
| 16 | 1 | 9+10 | 1:1 | | 52,9 |

| | | | | | |
|---|---|---|---|---|---|
| ¹⁾ Umsetzung nicht ganz vollständig | | | | | |

Die Untersuchung des viskoelastischen Verhaltens des Polyisobutenbernsteinsäureesters aus Herstellungsbeispiel 11 zeigte bei Scherraten im Bereich von 10⁻³ bis 102 s⁻¹ und insbesondere im Bereich von 10⁻³ bis 10¹ s⁻¹ in einem Temperaturbereich von 60 bis 90 °C newtonsches viskoelastisches Verhalten und Viskositäten im Bereich von 0 bis 10³ Pa·s und insbesondere Viskositäten von 6 bis 400 Pa·s. Ab einer Scherraten oberhalb 10² s⁻¹ fällt die Viskosität linear auf unter 2 Pa·s ab. (siehe Abbildung 1).

Die Untersuchung des viskoelastischen Verhaltens der Polyisobutenbernsteinsäureester aus den Herstellungsbeispielen 11 und 12 zeigte, dass das Temperaturprofil der Viskosität vom Molekulargewicht des unter den Poly-C₂-C₄-alkylenglykolen und Poly-C₂-C₄-alkylenglykolmono-C₂-C₂₀-alkylethern ausgewählten Alkohols abhängt. Der Ester aus Herstellungsbeispiel 12 (schwarz) zeigt eine größere Temperaturabhängigkeit als der Ester aus Herstellungsbeispiel 11 (grau) (siehe Abbildung 2).

Die maximale Wasseraufnahmefähigkeit des Polyisobutenbernsteinsäureesters aus Herstellungsbeispiel 11 ist in nachfolgender Tabelle 2 dargestellt:

**Tabelle 2:**

| Wasseraufnahmefähigkeit von Herstellungsbeispiel 11 | | | | |
|---|---|---|---|---|
| Lösungsmittel Temperatur [°C] | VE-Wasser | | Jayco-Lösung | |
| | 22 | 4 | 22 4 | |
| Wasseraufnahme [Gew.-%] ²⁾ | 81 | 110 | 130 | 103 |

| | | | | |
|---|---|---|---|---|
| ²⁾ Mittelwert, bezogen auf das Anfangsgewicht des eingesetzten Copolymers. | | | | |

### V Hydrogele:

Allgemeine Herstellungsvorschrift.
Der Polyisobutenbernsteinsäureester wurde bei einer Temperatur von 70 °C geschmolzen und mit der in Tabelle 3 angegebenen Menge warmem Wasser und ggf. Tensid verdünnt. Hierbei bildete sich in allen Fällen ein klares Hydrogel aus.

### Beispiel 1:

In Analogie zu der allgemeinen Herstellungsvorschrift wurde das Gel des Beispiels 21 aus dem Polyisobutenbernsteinsäureester des Herstellungsbeispiels 11 durch Verdünnen mit Wasser/Tensid hergestellt. Das Hydrogel wurde anschließend viskosimetrisch untersucht. Die Ergebnisse für Beispiel 21 sind in den Abbildungen 4 und 6 dargestellt.

**Tabelle 3:**

| Beispiel | Polyisobutenbernsteinsäureester ³⁾ | Wasser [Gew.-%] ⁴⁾ | Tensid [Gew.-%] ⁴⁾ | SZ [mgKOH/g] |
|---|---|---|---|---|
| 1 | 2 | 80 | 0 | 7,5 |
| 2 | 3 | 60 | 0 | 9,5 |
| 3 | 4 | 66,6 | 0 | 5,0 |
| 4 | 5 | 66,6 | 0 | 3,6 |
| 5 | 6 | 66,6 | 0 | 8,8 |
| 6 | 7 | 40 | 0 | |
| 7 | 7 | 50 | 0 | |
| 8 | 7 | 60 | 0 | |
| 9 | 7 | 70 | 0 | |
| 10 | 8 | 40 | 0 | |
| 11 | 8 | 50 | 0 | |
| 12 | 8 | 60 | 0 | |
| 13 | 8 | 70 | 0 | |
| 14 | 8 | 14 | 6 | |
| 15 | 8 | 24 | 6 | |
| 16 | 8 | 34 | 6 | |
| 17 | 8 | 44 | 6 | |
| 18 | 10 | 36 | 0 | |
| 19 | 10 | 34 | 6 | |
| 20 | 11 | 14 | 6 | |
| 21 | 11 | 44 | 6 | |
| 22 | 11 | 54 | 6 | |
| 23 | 12 | 44 | 6 | |
| 24 | 13 | 50 | 0 | |
| 25 | 6 | 30 | 10 ⁵⁾ | |

| | | | | |
|---|---|---|---|---|
| ³⁾ Nummer des Herstellungsbeispiels ⁴⁾ bezogen auf das Hydrogel ⁵⁾ Mischung aus 9 Gewichtsteilen des nichtionischen Tensids mit 1 Gewichtsteil eines üblichen Parfümöls | | | | |

## Patentansprüche

1. Verwendung von Estern der Polyisobutenbernsteinsäure mit einem unter Poly-C₂-C₄-alkylenglykolen und Poly-C₂-C₄-alkylenglykolmono-C₁-C₂₀-alkylethern ausgewählten Alkohol als Gelbildner zur Herstellung von Hydrogelen.

2. Verwendung nach Anspruch 1, wobei der Polyisobutenrest des Esters ein zahlenmittleres Molekulargewicht im Bereich von 500 bis 5000 Dalton aufweist.

3. Verwendung nach Anspruch 1 oder 2, wobei der Alkohol ein zahlenmittleres Molekulargewicht im Bereich von 500 bis 15000 Dalton aufweist.

4. Verwendung nach einem der vorhergehenden Ansprüche, wobei der Alkohol unter linearen Poly-C₂-C₄-alkylenglykolen und linearen Poly-C₂-C₄-alkylenglykol-mono-C₁-C₂₀-alkylethern ausgewählt ist.

5. Verwendung nach einem der vorhergehenden Ansprüche, wobei der Alkohol zu wenigstens 50 mol-%, bezogen auf die Gesamtzahl an Alkylenoxid-Wiederholungseinheiten im Alkohol, aus Wiederholungseinheiten der Formel [CH₂CH₂O] aufgebaut ist.

6. Verwendung nach Anspruch 5, wobei der Alkohol 0,1 bis 50 mol-%, bezogen auf die Gesamtzahl an Alkylenoxid-Wiederholungseinheiten im Alkohol, Wiederholungseinheiten der Formel [CH₂CH(CH₃)O] aufweist.

7. Verwendung nach einem der vorhergehenden Ansprüche, wobei der Ester im Mittel ein Gewichtsverhältnis von Polyisobutenrest zu Alkoholrest im Bereich von 10:1 bis 1:30 aufweist.

8. Verwendung nach einem der vorhergehenden Ansprüche, wobei der Ester erhältlich ist durch Umsetzung von Polyisobutenbernsteinsäureanhydrid mit einem unter Poly-C₂-C₄-alkylenglykolen und Poly-C₂-C₄-alkylenglykolmono-C₁-C₂₂-alkylethern ausgewählten Alkohol oder einem Gemisch dieser Alkohole.

9. Verwendung nach Anspruch 8, wobei das Polyisobutenbernsteinsäureanhydrid eine Verseifungszahl im Bereich von 40 bis 140 mg KOH/g aufweist.

10. Verwendung nach Anspruch 8 oder 9, wobei das Polyisobutenbernsteinsäureanhydrid weniger als 20 Gew.-% Polyisobutenbernsteinsäure mit 2 Bernsteinsäuregruppen je Polyisobutenrest enthält.

11. Hydrogel, umfassend
a. als Komponente A wenigstens einen Ester der Polyisobutenbernsteinsäure mit einem unter Poly-C₂-C₄-alkylenglykolen und Poly-C₂-C₄-alkylenglykolmono-C₁-C₂₂-alkylethern ausgewählten Alkohol gemäß einem der Ansprüche 1 bis 10 und
b. Wasser als Komponente B
worin das Gewichtsverhältnis von Komponente A zu Komponente B im Bereich von 4:1 bis 1:6 liegt.

12. Hydrogel nach Anspruch 11, wobei die Gesamtmenge an Komponente A und B wenigstens 70 Gew.-% des Hydrogels ausmacht.

13. Hydrogel nach einem der Ansprüche 11 oder 12, enthaltend
a. 15 bis 80 Gew.-%, bezogen auf das Gesamtgewicht des Hydrogels, der Komponente A und
b. 20 bis 85 Gew.-%, bezogen auf das Gesamtgewicht des Hydrogels, Wasser.

14. Hydrogel nach einem der Ansprüche 11 bis 13, enthaltend wenigstens eine weitere Komponente C, die unter Duftstoffen, Tensiden, Farbstoffen, Konservierungsstoffen, Desinfektionsstoffen, Komplexbildnern, Verdickern, Feuchthaltemitteln, Sprengmitteln, Schaumstabilisatoren und Kalk oder Urinstein lösenden Substanzen ausgewählt ist.

15. Hydrogel nach einem der Ansprüche 11 bis 14, das bei 30 °C eine Viskosität im Bereich von 10⁵ bis 10¹⁰ Pa·s aufweist, bestimmt bei 30 °C mit einem schubspannungskontrollierten Rotationsviskosimeter mit Kegel-Platte-Geometrie und einem Schubspannungsbereich von 10² bis 10⁴ Pa.

16. Verfahren zur Herstellung eines Hydrogels nach einem der Ansprüche 11 bis 15, umfassend das Einarbeiten wenigstens eines Esters der Polyisobutenbernsteinsäure mit einem unter Poly-C₂-C₄-alkylenglykolen und Poly-C₂-C₄-alkylenglykolmono-C₁-C₂₂-alkylethern ausgewählten Alkohol in eine wässrige Flüssigkeit.

17. Verwendung eines Hydrogels nach einem der Ansprüche 11 bis 15 in Reinigungs- und Pflegemitteln für den Haushalt, in Kosmetika oder für medizinische Produkte.

## Claims

1. The use of esters of polyisobutenesuccinic acid with an alcohol selected from poly-C₂-C₄-alkylene glycols and poly-C₂-C₄-alkylene glycol mono-C₁-C₂₀-alkyl ethers as gel former for producing hydrogels.

2. The use according to claim 1, where the polyisobutene radical of the ester has a number-average molecular weight in the range from 500 to 5000 daltons.

3. The use according to claim 1 or 2, where the alcohol has a number-average molecular weight in the range from 500 to 15 000 daltons.

4. The use according to any one of the preceding claims, where the alcohol is selected from linear poly-C₂-C₄-alkylene glycols and linear poly-C₂-C₄-alkylene glycol mono-C₁-C₂₀-alkyl ethers.

5. The use according to any one of the preceding claims, where the alcohol is composed to at least 50 mol%, based on the total number of alkylene oxide repeat units in the alcohol, of repeat units of the formula [CH₂CH₂O].

6. The use according to claim 5, where the alcohol has 0.1 to 50 mol%, based on the total number of alkylene oxide repeat units in the alcohol, of repeat units of the formula [CH₂CH(CH₃)O].

7. The use according to any one of the preceding claims, where the ester has on average a weight ratio of polyisobutene radical to alcohol radical in the range from 10:1 to 1:30.

8. The use according to any one of the preceding claims, where the ester is obtainable by reacting polyisobutenesuccinic anhydride with an alcohol selected from poly-C₂-C₄-alkylene glycols and poly-C₂-C₄-alkylene glycol mono-C₁-C₂₂-alkyl ethers or a mixture of these alcohols.

9. The use according to claim 8, where the polyisobutenesuccinic anhydride has a saponification number in the range from 40 to 140 mg KOH/g.

10. The use according to claim 8 or 9, where the polyisobutenesuccinic anhydride comprises less than 20% by weight of polyisobutenesuccinic acid with 2 succinic acid groups per polyisobutene radical.

11. A hydrogel comprising
a. as component A, at least one ester of polyisobutenesuccinic acid with an alcohol selected from poly-C₂-C₄-alkylene glycols and poly-C₂-C₄-alkylene glycol mono-C₁-C₂₂-alkyl ethers according to one of claims 1 to 10 and
b. water as component B in which the weight ratio of component A to component B is in the range from 4:1 to 1:6.

12. The hydrogel according to claim 11, where the total amount of component A and B constitutes at least 70% by weight of the hydrogel.

13. The hydrogel according to either of claims 11 and 12, comprising
a. 15 to 80% by weight, based on the total weight of the hydrogel, of component A and
b. 20 to 85% by weight, based on the total weight of the hydrogel, of water.

14. The hydrogel according to any one of claims 11 to 13, comprising at least one further component C, which is selected from fragrances, surfactants, dyes, preservatives, disinfectants, complexing agents, thickeners, humectants, disintegrants, foam stabilizers and substances which dissolve lime or urine scale.

15. The hydrogel according to any one of claims 11 to 14, which has a viscosity at 30°C in the range from 10⁵ to 10¹⁰ Pa·s, determined at 30°C with a shear-stress-controlled rotary viscometer with cone/plate geometry and a shear stress range from 10² to 10⁴ Pa.

16. A process for producing a hydrogel according to any one of claims 11 to 15, comprising the incorporation of at least one ester of polyisobutenesuccinic acid with an alcohol selected from poly-C₂-C₄-alkylene glycols and poly-C₂-C₄-alkylene glycol mono-C₁-C₂₂-alkyl ethers in an aqueous liquid.

17. The use of a hydrogel according to any one of claims 10 to 15 in cleaners and care compositions for the home, in cosmetics or for medical products.

## Revendications

1. Utilisation d'esters de l'acide polyisobutène-succinique avec un alcool choisi parmi les polyalkylène glycols en C₂-C₄ et les éthers monoalkyliques en C₁-C₂ de polyalkylène glycol en C₂-C₄ en tant que gélifiant pour la fabrication d'hydrogels.

2. Utilisation selon la revendication 1, dans laquelle le radical polyisobutène de l'ester présente un poids moléculaire moyen en nombre dans la plage allant de 500 à 5 000 Dalton.

3. Utilisation selon la revendication 1 ou 2, dans laquelle l'alcool présente un poids moléculaire moyen en nombre dans la plage allant de 500 à 15 000 Dalton.

4. Utilisation selon l'une quelconque des revendications précédentes, dans laquelle l'alcool est choisi parmi les polyalkylène glycols en C₂-C₄ linéaires et les éthers monoalkyliques en C₁-C₂₀ de polyalkylène glycol en C₂-C₄ linéaires.

5. Utilisation selon l'une quelconque des revendications précédentes, dans laquelle l'alcool est formé par au moins 50 % en moles, par rapport au nombre total d'unités de répétition oxyde d'alkylène dans l'alcool, d'unités de répétition de formule [CH₂CH₂O].

6. Utilisation selon la revendication 5, dans laquelle l'alcool comprend 0,1 à 50 % en moles, par rapport au nombre total d'unités de répétition oxyde d'alkylène dans l'alcool, d'unités de répétition de formule [CH₂CH(CH₃)O].

7. Utilisation selon l'une quelconque des revendications précédentes, dans laquelle l'ester présente en moyenne un rapport en poids entre le radical polyisobutène et le radical alcool dans la plage allant de 10:1 à 1:30.

8. Utilisation selon l'une quelconque des revendications précédentes, dans laquelle l'ester peut être obtenu par mise en réaction d'anhydride de l'acide polyisobutène-succinique avec un alcool choisi parmi les polyalkylène glycols en C₂-C₄ et les éthers monoalkyliques en C₁-C₂₂ de polyalkylène glycol en C₂-C₄ ou un mélange de ces alcools.

9. Utilisation selon la revendication 8, dans laquelle l'anhydride de l'acide polyisobutène-succinique présente un indice de saponification dans la plage allant de 40 à 140 mg KOH/g.

10. Utilisation selon la revendication 8 ou 9, dans laquelle l'anhydride de l'acide polyisobutène-succinique contient moins de 20 % en poids d'acide polyisobutène-succinique contenant 2 groupes acide succinique par radical polyisobutène.

11. Hydrogel, comprenant :
a. en tant que composant A, au moins un ester de l'acide polyisobutène-succinique avec un alcool choisi parmi les polyalkylène glycols en C₂-C₄ et les éthers monoalkyliques en C₁-C₂₂ de polyalkylène glycol en C₂-C₄ selon l'une quelconque des revendications 1 à 10, et
b. de l'eau en tant que composant B,
le rapport en poids entre le composant A et le composant B se situant dans la plage allant de 4:1 à 1:6.

12. Hydrogel selon la revendication 11, dans lequel la quantité totale de composant A et B représente au moins 70 % en poids de l'hydrogel.

13. Hydrogel selon l'une quelconque des revendications 11 ou 12, contenant :
a. 15 à 80 % en poids, par rapport au poids total de l'hydrogel, du composant A, et
b. 20 à 85 % en poids, par rapport au poids total de l'hydrogel, d'eau.

14. Hydrogel selon l'une quelconque des revendications 11 à 13, contenant au moins un autre composant C, qui est choisi parmi les parfums, les tensioactifs, les colorants, les conservateurs, les désinfectants, les complexants, les épaississants, les agents de rétention de l'humidité, les agents de désintégration, les stabilisateurs de mousse et les substances dissolvant la chaux ou la pierre d'urine.

15. Hydrogel selon l'une quelconque des revendications 11 à 14, qui présente à 30 °C une viscosité dans la plage allant de 10⁵ à 10¹⁰ Pa·s, déterminée à 30 °C avec un viscosimètre rotatif à contrainte de cisaillement contrôlée avec une géométrie cône-plateau et une plage de contrainte de cisaillement de 10² à 10⁴ Pa.

16. Procédé de fabrication d'un hydrogel selon l'une quelconque des revendications 11 à 15, comprenant l'incorporation d'au moins un ester de l'acide polyisobutène-succinique avec un alcool choisi parmi les polyalkylène glycols en C₂-C₄ et les éthers monoalkyliques en C₁-C₂₂ de polyalkylène glycol en C₂-C₄ dans un liquide aqueux.

17. Utilisation d'un hydrogel selon l'une quelconque des revendications 11 à 15 dans des agents de nettoyage et de soin pour la maison, dans des produits cosmétiques ou pour des produits médicaux.
